# EUROPÄISCHE PATENTSCHRIFT

(11) **EP 0 141 804 B1**
(45) Veröffentlichungstag und Bekanntmachung des Hinweises auf die Patenterteilung: **27.04.1988**
(21) Anmeldenummer: 84890187.2
(22) Anmeldetag: 11.10.1984
(51) Int. Cl.: C22C 38/04, C21D 6/00

(54) **Manganhartstahl und Verfahren zu seiner Herstellung**
Hadfield type manganese steel and process for the manufacture thereof
Acier dur au manganèse et procédé pour sa fabrication

(30) Priorität: 14.10.1983 CA 439018
(43) Veröffentlichungstag der Anmeldung: 15.05.1985
(73) Patentinhaber: VEREINIGTE EDELSTAHLWERKE AKTIENGESELLSCHAFT (VEW), A-1010 Wien (AT)
(72) Erfinder: Kos, Bernd, Dipl.-Ing., A-8700 Leoben (AT)

(56) Entgegenhaltungen:
- EP-A- 0 143 873
- GB-A- 1 187 023
- GB-A- 1 546 282
- SU-A- 322 399
- SU-A- 581 165
- SU-A- 610 879
- E. HOUDREMONT: "Handbuch der Sonderstahlkunde", Band 1, 1956, Seiten 510-515, Springer-Verlag, Berlin, DE

## Beschreibung

Die Erfindung bezieht sich auf einen kaltverfestigenden austenitischen Manganstahl (Hadfield Stahl) mit einer Bruchdehnung von 10 - 80 % und auf ein Verfahren zur Herstellung.

Kaltverfestigende austenitische Manganstähle haben in Form von Gußstücken, Schmiedestücken und Walzprodukten ein großes Anwendungsgebiet. Dieses große Anwendungsgebiet ergibt sich vor allem durch ihre eigene hohe Duktilität und ihr gutes Kaltverfestigungsvermögen. Die Anwendungen reichen von Gußstücken für Hartzerkleinerung bis zu kugelsicheren Gegenständen. Die wertvollen Eigenschaften von Manganhartstahl ergeben sich durch die Kombination der oben erwähnten Eigenschaften, nämlich Kaltverfestigungsvermögen und Duktilität. Kaltverfestigung tritt ein, wann immer Manganhartstahl einer mechanischen Beanspruchung z. B. durch Stoß oder Schlag ausgesetzt wird, welche den Austenit in der Oberflächenzone teilweise zu einem e-Martensit umwandelt. Messungen der Kaltverfestigung lassen eine Härtezunahme von 200 - 550 HB erkennen.

Somit nimmt die Härte der Gußstücke, Schmiedestücke und dergleichen im Laufe der Verwendung zu, wenn sie mechanisch beansprucht werden.

Da jedoch solche Teile auch einem Verschleiß durch Reibung ausgesetzt sind, wird die Oberflächenschicht ständig abgetragen, wobei Austenit an die Oberfläche gerät. Dieser Austenit wird durch neuerliche mechanische Beanspruchung wieder umgewandelt. Die Legierung, die sich unter der Oberflächenzone befindet, ist sehr duktil, und Manganhartstähle können daher eine hohe mechanische Schlagbeanspruchung aushalten, ohne daß eine Bruchgefahr besteht, sogar im Falle von dünnwandigen Teilen.

Im Falle von aus Manganhartstahl gefertigten Teilen ist es wichtig, daß eine Vorform oder ein Blockgußstück erzeugt wird, um die Eigenschaften der daraus gefertigten Teile im voraus zu bestimmen. Wenn das Gußstück ein unzulässig grobes Gefüge aufweist, wird der Teil eine geringe Duktilität haben. Bei großen Gußstücken weiß man, daß die Korngröße über den Querschnitt variiert. An der Außenseite findet man eine schmale verhältnismäßig feinkörnige Randzone, die von einem aus groben Stengelkristallen bestehenden Bereich und dann von dem kugeligen Gefüge im Zentrum des Gußstückes gefolgt wird.

Obwohl der Stahl über seinen gesamten Querschnitt im wesentlichen austenitisch und kaltverfestigbar ist, ergeben sich große Unterschiede bei seinen mechanischen Eigenschaften, insbesondere Duktilität, auf Grund dieser Gefügeunterschiede.

Um eine möglichst gleichmäßige Duktilität über den gesamten Querschnitt zu erreichen, ist bereits vorgeschlagen worden, die Gießtemperatur so niedrig wie möglich zu halten, z. B. bei 1410°C, da ein zunehmendes Unterkühlen das Wachstum der Keime bewirken und ein feinerkörniges Gefüge erzeugen sollte. Diese niedrigen Gießtemperaturen werfen jedoch große Produktionsprobleme auf, z. B. entstehen Spannungsrisse im Gußstück und die rheologischen Eigenschaften des schmelzflüssigen Metalls sind solcherart, daß die Form nicht mehr genau gefüllt wird, insbesondere an den Kanten. Weiters erstarrt das schmelzflüssige Metall während des Gießens an der Auskleidung der Pfanne, was zu Pfannenresten oder Gußhäuten führt, die entfernt und neuerlich verarbeitet werden müssen. Während des eigentlichen Gießvorganges kann der Stopfen in der Auslaßöffnung stecken bleiben, was eine Unterbrechung des Gießens mit sich bringt. Aus dem Vorhergesagten ist leicht zu erkennen, daß die wirtschaftlichen Nachteile, die man für eine nichtreproduzierbare Kornverfeinerung auf sich nehmen müßte, so schwerwiegend sind, daß dieses Niedertemperaturgießverfahren nicht akzeptiert werden konnte.

Aus diesen Gründen sind bereits Versuche dahingehend unternommen worden, eine Kornverfeinerung durch Zusatz von weiteren Legierungselementen, z. B. Chrom, Titan, Zirkon und Stickstoff, in Mengen von mindestens 0,1 bis 0,2 Gew.-% zu erzielen. Obwohl diese Zusätze bei niedrigen Gießtemperaturen eine Kornverfeinerung bewirken, beeinträchtigen sie ziemlich stark die mechanischen Eigenschaften, vor allem die Dehnung und die Kerbschlagzähigkeit.

Manganhartstähle (Hadfield Stähle) haben gewöhnlich einen Kohlenstoffgehalt von 0,7 bis 1,7 Gew.-%, bei einem Mangangehalt zwischen 5 und 18 Gew.-%. Ein Kohlenstoff-Mangan-Verhältnis zwischen 1 : 4 und 1 : 14 ist ebenfalls wichtig, wenn die Eigenschaften der Manganhartstähle beibehalten werden sollen. Bei kleineren Verhältnissen liegt kein austenitischer Stahl mehr vor, der Stahl kann nicht mehr kaltverfestigt werden und die Zähigkeit ist ebenfalls beeinträchtigt. Bei höheren Verhältnissen ist der Austenit zu stabil; auch hier ist keine Kaltverfestigung möglich und die gewünschten Eigenschaften können ebenfalls nicht erreicht werden.

Ein Phosphorgehalt über 0,1 Gew.-% führt zu einer starken Reduzierung der Zähigkeit, sodaß, wie man weiß, ein besonders niedriger Phosphorgehalt anzustreben ist.

ASTM A 128/64 beschreibt vier verschiedene Manganhartstahlarten mit Kohlenstoffgehalten zwischen 0,7 und 1,45 Gew.-% und Mangangehalten zwischen 11 und 14 Gew.-%. Der Kohlenstoffgehalt variiert zwecks Änderung des Kaltverfestigungsgrades; diese kann auch durch den Zusatz von Chrom in Mengen von 1,5 bis 2,5 Gew.-% beeinflußt werden. Große Karbidausscheidungen können durch den Zusatz von Molybdän bis zu 2,5 Gew.-% vermieden werden. Ein Nickelzusatz von max. 4,0 Gew.-% soll den Austenit stabilisieren, wodurch die Bildung von Perlit in dickwandigen Gußstücken vermieden wird.

Weiters ist ein Manganhartstahl mit ungefähr 5 Gew.-% Mangan bekannt. Obwohl diese Stähle eine geringe Zähigkeit aufweisen, sind sie verschleißfest.

Aus EP-A- 143 873 ist ein austenitischer Manganhartstahl und Verfahren zu seiner Herstellung bekannt geworden, wobei die Mikrolegierungszusätze Vanadin und Titan bewirken sollen, daß eine Kornfeinung über den gesamten Querschnitt auch großer Stücke aus dem Manganhartstahl erreicht wird, ohne dessen mechanische Eigenschaften, insbesondere Zähigkeit, zu verschlechtern. Im Zuge der Stahlerschmelzung in metallurgischen Öfen treten jedoch zumindest in den Bereichen der Energieeinbringung hohe Schmelzentemperaturen auf. Hohe Schmelzentemperaturen führen jedoch zum Unwirksamwerden der Desoxidations- und Mikrolegierungszusätze, sodaß der Manganhartstahl grob und gegebenenfalls stengelig kristallisiert, wodurch ein ungleiches Eigenschaftsniveau zwischen Rand und Kern des Gußstückes verursacht wird.

Die Aufgabe der Erfindung besteht darin, ein Verfahren zur Erzeugung von Hartmanganstahl zu schaffen, wobei ein derartiges Gefüge des Gußstückes sowie des daraus gefertigten Teiles erreicht wird, sodaß einerseits gute mechanische Eigenschaften, wie Zugfestigkeit und Bruchdehnung, gewährleistet sind, wobei gleichzeitig die Kaltverfestigung optimiert ist, und andererseits eine Temperaturführung der Schmelze so erlaubt, daß ein möglichst großes Ausbringen erreichbar ist. Ein weiteres Ziel der vorliegenden Erfindung besteht darin, das Eigenschaftsniveau zwischen den Rand- und Kernzonen möglichst anzugleichen, da die Standfestigkeit eines derartigen Gusses auch von der Kernzone mitgetragen wird, da diese im Laufe der Materialabtragung ebenfalls starken mechanischen bzw. abrasiven Beanspruchungen unterliegt.

Das erfindungsgemäße Verfahren zur Herstellung eines an sich bekannten kaltverfestigenden austenitischen Manganstahles mit einer Bruchdehnung zwischen 10 % und 80 % gemessen nach L = 5 d oder L = 10 d mit einem Gehalt in Gew.-% von Kohlenstoff 0,7 bis 1,7, Mangan 5,0 bis 18,0, Chrom 0 bis 3,0, Nickel 0 bis 4,0, Molybdän 0 bis 2,5, Silizium 0,1 bis 0,9, gegebenenfalls Zirkon 0,01 bis 0,05 und Phosphor max. 0,1, mit der Maßgabe, daß das Kohlenstoff-Mangan-Verhältnis zwischen 1 : 4 und 1 : 14 liegt und der Gehalt an Mikrolegierungselementen in Gew.-% Titan mehr als 0,05 bis 0,09, Vanadin 0 bis 0,05, Rest Eisen und erschmelzungsbedingte Verunreinigungen, wobei in einem Elektroofen ein Einsatz eingeschmolzen wird, wonach auf die flüssige Schmelze kalkhältige schlackebildende Zuschlagstoffe aufgegeben werden, die gewünschte Zusammensetzung eingestellt und auf eine Abstichtemperatur von 1450 bis 1600°C gebracht wird, mit einem sauerstoffaffinen Element desoxidiert, und in die Gießpfanne abgestochen wird, und in der Gießpfanne der Gehalt an Mikrolegierungselementen eingestellt wird, wobei die Schmelze bei einer Temperatur zwischen 1420 und 1520°C gegossen wird, besteht im wesentlichen darin, daß die Zugabe von Mangan oder von Manganlegierung in zwei Schritten erfolgt, wobei die zweite Zugabe von 5 bis 25 Gew.-% der gesamten Zugabe an Mangan oder Manganlegierung bei einer Temperatur der Schmelze unter 1520°C erfolgt und die Schmelzentemperatur bis zum Gießen unter dieser Temperatur gehalten wird.

Es war durchaus überraschend, daß durch die schrittweise Zugabe des Mangans unter Einhaltung einer bestimmten Temperaturgrenze das Eigenschaftsniveau, wie angestrebt, erhalten bzw. sogar verbessert werden kann, wobei gleichzeitig ein zu niedriges Ausbringen der Legierung vermieden wird. Obwohl keine vollkommen gesicherten Ergebnisse vorliegen, kann unter Umständen angenommen werden, daß bei Einhaltung einer bestimmten Temperaturgrenze Kristallisationskeime von der Manganlegierung in der Schmelze erhalten bleiben, die in späterer Folge zwar für eine bestimmte Struktur des Gusses Sorge tragen, wobei jegliche zusätzliche Verschlechterung des Eigenschaftsniveaus durch andere Legierungselemente vermieden werden kann.

Im folgenden wird die Erfindung anhand der Beispiele näher erläutert.

### Beispiel 1:

Das Beispiel 1 ist als Vergleichsbeispiel zu werten, weil das darin beschriebene Verfahren den Stand der Technik darstellt.

15 t Manganstahl mit der folgenden Zusammensetzung in Gew.-% wurden in einem Lichtbogenofen erschmolzen: 1,21 Kohlenstoff, 12,3 Mangan, 0,47 Silizium, 0,023 Phosphor, 0,45 Chrom und Spuren von Nickel und Molybdän.

Die Schmelze wurde mit einer aus 90 Gew.-% Kalkstein und 10 Gew.-% Kalziumfluorid bestehenden Schlacke bedeckt; danach wurde die Schmelze auf eine Abstichtemperatur von 1520°C gebracht. Das abschließende Desoxidieren erfolgte dann mit metallischem Aluminium. Nach der Desoxidation wurde die Schmelze in die Gießpfanne abgegossen, wo die Temperatur mit 1460° C gemessen wurde. Die Schmelze wurde in eine basische Sandform (Magnesit) gegossen. Das erhaltene Gußstück war ein Turas mit einem Bruttogewicht von 14 t und einem Nettogewicht von 11 t; seine Wände waren zwischen 60 und 180 mm dick.

Das Gußstück wurde auf Raumtemperatur abkühlen gelassen, aus der Form genommen und dann neuerlich langsam auf 1050°C erwärmt. Nach einer Haltezeit von vier Stunden wurde der Turas in Wasser abgeschreckt. Das auf diese Art erhaltene Gußstück wies Risse auf, die mittels Schweißens mit einem artgleichen Material verschlossen werden mußten. Die metallographischen Prüfungen ließen eine ausgeprägte transkristalline Zone mit einer anschließenden kugeligen Gefügezone erkennen. Prüfstücke aus der besagten kugeligen Zone wiesen eine Dehnung von 8,4 % auf, gemessen gemäß L = 10 d. Die Zugfestigkeit betrug 623 N/mm² (Die Prüfergebnisse aus dem transkristallinen Material sind in der Tabelle angegeben).

### Beispiel 2:

500 kg Manganstahl folgender Zusammensetzung in Gew.-% wurden in einem Induktionsofen erschmolzen: 1,24 Kohlenstoff, 0,52 Silizium, 12,57 Mangan, 0,13 Nickel, 0,42 Chrom, 0,027 Phosphor und 0,008 Schwefel.

Zunächst wurden jedoch nur 90 Gew.-% des erforderlichen Mangangehaltes in den Ofen hinzugefügt und die Schmelze wurde auf eine Temperatur von 1620°C gebracht. Danach wurde die Schmelze auf eine Temperatur von 1520°C mittels Argonspülung abgekühlt und die verbleibenden 10 Gew.-% des Gesamtmangangehaltes wurden hinzugefügt. Die Schmelze wurde mit Schlacke bedeckt und auf eine Abstichtemperatur von 1470° C gebracht. Zwecks abschließender Desoxidation wurde metallisches Aluminium hinzugefügt und danach erfolgte eine Zugabe von 0,04 Gew.-% Vanadium in die Schmelze, dies entsprach einem Gehalt von 0,035 Gew.-% Vanadium im Gußstück. Die Schmelze wurde dann in die Gießpfanne abgegossen und 0,08 Gew.-%

Titan (der Gehalt im Gußstück betrug 0,07 Gew.-%) wurden hinzugefügt. Die Temperatur der Schmelze wurde immer unter 1490°C gehalten. Rundstäbe mit einem Durchmesser von 110 mm wurden dann bei einer Gießtemperatur von 1460° C gegossen. Nach dem Abkühlen wurden die Stäbe aus den Formen genommen, auf 1030°C erwärmt und dann fünf Stunden bei dieser Temperatur gehalten.

Die Öfentemperatur wurde dann auf 980°C abgesenkt und 1 1/2 Stunden auf diesem Niveau gehalten. Die Stäbe wurden dann in einem Wasserbad abgeschreckt.

### Beispiel 3:

500 kg Manganstahl mit der Zusammensetzung wie in Beispiel 5 wurden nach demselben Verfahren wie in Beispiel 5 erschmolzen, außer daß Vanadium in die Gießpfanne und nicht in den Induktionsofen beigegeben wurde. Die Korngröße von Vanadium betrug 1/8 bis 1/4 Zoll. (3,10 mm bis 6,35 mm)

In der folgenden Tabelle werden die Werte der Zugfestigkeit und Bruchdehnung für Proben vom Zentrum und für solche vom Randbereich gemäß den Beispielen angegeben.

Bei dem Einsatz von Gußstücken, die einen geringeren Titangehalt aufwiesen, hat sich ergeben, daß die Standfestigkeit wahrscheinlich aufgrund der schlechteren Abriebeigenschaft schlechter ist, als bei dem erfindungsgemäßen Titangehalt.

## Patentansprüche

1. Verfahren zur Herstellung eines an sich bekannten kaltverfestigenden austenitischen Manganstahles mit einer Bruchdehnung zwischen 10 % und 80 % gemessen nach L = 5 d oder L = 10 d mit einem Gehalt in Gew.- % von Kohlenstoff 0,7 bis 1,7, Mangan 5,0 bis 18,0, Chrom 0 bis 3,0, Nickel 0 bis 4,0, Molybdän 0 bis 2,5, Silizium 0,1 bis 0,9, gegebenenfalls Zirkon 0,01 bis 0,05, Phosphor max. 0,1 gegebenenfalls 0,01-0,05 % Aluminium mit der Maßgabe, daß das Kohlenstoff-Mangan-Verhältnis zwischen 1 : 4 und 1 : 14 liegt und der Gehalt an Mikrolegierungselementen in Gew.-% Titan mehr als 0,05 bis 0,09, Vanadin 0 bis 0,05, Rest Eisen und erschmelzungsbedingte Verunreinigungen, wobei in einem Elektroofen ein Einsatz eingeschmolzen wird, wonach auf die flüssige Schmelze kalkhältige schlackebildende Zuschlagstoffe aufgegeben werden, die gewünschte Zusammensetzung eingestellt und auf eine Abstichtemperatur von 1450 bis 1600°C gebracht wird, mit einem sauerstoffaffinen Element desoxidiert, und in die Gießpfanne abgestochen wird, und in der Gießpfanne der Gehalt an Mikrolegierungselementen eingestellt wird, wobei die Schmelze bei einer Temperatur zwischen 1420 und 1520°C vergossen wird, dadurch gekennzeichnet, daß die Zugabe von Mangan oder von Manganlegierung in zwei Schritten erfolgt, wobei die zweite Zugabe von 5 bis 25 Gew.-% der gesamten Zugabe an Mangan oder Manganlegierung bei einer Temperatur der Schmelze unter 1520°C erfolgt und die Schmelzentemperatur bis zum Gießen unter dieser Temperatur gehalten wird.

2. Verfahren nach Anspruch 1, dadurch gekennzeichnet, daß die zweite Zugabe von Mangan oder von Manganlegierung mit Ferro-Mangan erfolgt und daß 7 bis 15 Gew.-% der gesamten Zugabe an Mangan oder an Manganlegierung bei einer Temperatur der Schmelze unter 1520°C erfolgt und die Schmelzentemperatur bis zum Gießen unter dieser Temperatur gehalten wird.

3. Verfahren nach den Ansprüchen 1 bis 2, dadurch gekennzeichnet, daß Titan in Form von Ferro-Titan in die Gießpfanne zugegeben wird.

4. Verfahren nach den Ansprüchen 1 bis 3, dadurch gekennzeichnet, daß der Zirkongehalt des Stahles zwischen 0,01 und 0,05 Gew.-% beträgt.

## Claims

1. Process for the manufacture of a strain-hardening austenitic manganese steel known per se, with a break elongation between 10 % and 80 % measured according to L = 5 d or L = 10 d with a content in % by weight of carbon 0.7 to 1.7, manganese 5.0 to 18.0, chromium 0 to 3.0, nickel 0 to 4.0, molybdenum 0 to 2.5, silicon 0.1 to 0.9, possibly zirkonium 0.01 to 0.05, phosphorus max. 0.1, possibly 0.01 to 0.05 % aluminium, provided that the carbon manganese ratio is between 1 : 4 and 1 : 14 and the content of micro-alloy elements in % by weight titanium more than 0.05 to 0.09, vanadium 0 to 0.5, the rest iron and melt-dependent contaminants ; whereby in an electric furnace a charge is melted, after which calcareous slag-forming additives are added to the liquid melt, the desired composition is adjusted and brought to a tapping temperature of 1450 to 1600°C, de-oxidised with an element having an affinity for oxygen and tapped into the pouring ladle, and in the pouring ladle the content of micro-alloy elements is adjusted, whereby the melt is poured at a temperature between 1420 and 1520°C, characterised in that the addition of manganese or of manganese alloy takes place in two steps, whereby the second addition of 5 to 25 % by weight of the total addition of manganese or manganese alloy takes place at a temperature of the melt below 1520°C, and the melting temperature is kept below this temperature up to pouring.

2. Process according to Claim 1, characterised in that the second addition of manganese or manganese alloy is made with ferromanganese, and in that 7 to 15 % by weight of the overall addition of manganese or of manganese alloy takes place at a temperature of the melt below 1520° C and the melting temperature is kept below this temperature up to pouring.

3. Process according to Claims 1 and 2, characterised in that titanium is added to the pouring ladle in the form of ferrotitanium.

4. Process according to Claims 1 to 3, characterised in that the zirkonium content of the steel is between 0.01 and 0.05 % by weight.

## Revendications

1. Procédé pour l'élaboration d'un acier austénitique au manganèse, connu en soi, durcissant à l'écrouissage, ayant un allongement à la rupture compris entre 10 et 80 %, mesuré selon L = 5 d ou L = 10 d, ayant la composition suivante, en % en poids : carbone 0,7 à 1,7, manganèse 5,0 à 18,0, chrome 0 à 3,0, nickel 0 à 4,0, molybdène 0 à 2,5, silicium 0,1 à 0,9, éventuellement zirconium 0,01 à 0,05, phosphore max. 0,1, éventuellement 0,01-0,05 % d'aluminium, à la condition que le rapport carbone-manganèse soit compris entre 1 : 4 et 1 : 14 et que la teneur en les éléments de microalliage, en % en poids, soit pour le titane de plus de 0,05 à 0,09, et pour le vanadium de 0 à 0,05, le reste étant du fer et les impuretés dues à l'élaboration, dans lequel on fait fondre une charge dans un four électrique, puis on envoie sur le bain en fusion des additifs scorifiants contenant de la chaux, on ajuste la composition voulue et on porte à une température de coulée de 1450 à 1600°C, on désoxyde à l'aide d'un élément présentant une affinité pour l'oxygène, et on verse dans la poche de coulée, et, dans la poche de coulée on ajuste la teneur en les éléments de microalliage, le bain étant coulé à une température comprise entre 1420 et 1520°C, caractérisé en ce que l'addition du manganèse ou de l'alliage de manganèse s'effectue en deux étapes, la deuxième addition, de 5 à 25 % en poids de manganèse ou d'alliage de manganèse par rapport à la quantité totale ajoutée, s'effectuant à une température de bain inférieure à 1520°C, la température du bain étant maintenue en-dessous de cette valeur jusqu'à la coulée.

2. Procédé selon la revendication 1, caractérisé en ce que la deuxième addition de manganèse ou d'un alliage de manganèse s'effectue avec du ferromanganèse, et que 7 à 15 % en poids de l'addition totale de manganèse ou de l'alliage de manganèse s'effectue à une température du bain inférieure à 1520c C, la température du bain étant maintenue en-dessous de cette valeur jusqu'à la coulée.

3. Procédé selon les revendications 1 et 2, caractérisé en ce que le titane est introduit dans la poche de coulée sous forme de ferrotitane.

4. Procédé selon les revendications 1 à 3, caractérisé en ce que la teneur de l'acier en zirconium est comprise entre 0,01 et 0,05 % en poids.
